# EUROPÄISCHE PATENTANMELDUNG

(11) **EP 4 371 778 A1**
(43) Veröffentlichungstag der Anmeldung: **22.05.2024**
(21) Anmeldenummer: 22208481.6
(22) Anmeldetag: 21.11.2022
(51) Int. Cl.: B41J 11/00, B41M 7/00

(54) **VERFAHREN ZUM HÄRTEN EINES UV-HÄRTBAREN MEDIUMS IN EINER DRUCKMASCHINE**

(71) Anmelder: Heidelberger Druckmaschinen AG, 69115 Heidelberg (DE)
(72) Erfinder: Schlörholz, Matthias, 68723 Plankstadt (DE); Kohlmann, Michael, 67227 Frankenthal (DE)

(57) **Zusammenfassung**

Die Erfindung betrifft ein Verfahren zum Härten eines UV-härtbaren Mediums wie UV-Inkjettinte in einer Druckmaschine, bei dem man in einem ersten Schritt das UV-härtbare Medium mit UV-Strahlung hoher Bestrahlungsstärke und kurzer Bestrahlungsdauer bestrahlt und dadurch anhärtet und in einem zweiten Schritt das angehärtete UV-härtbare Medium mit UV-Strahlung niedrigerer Bestrahlungsstärke und längerer Bestrahlungsdauer bestrahlt und dadurch endhärtet. Als Lichtquellen können UV-Leuchtdioden und Blitzlampen verwendet werden. Durch dieses Verfahren erhält man gehärtete Druckerzeugnisse hoher Qualität.

## Beschreibung

Die Erfindung betrifft ein Verfahren zum Härten von UV-härtbaren Medien wie UV-Inkjettinten oder UV-Lacken in einer Druckmaschine.

In der Druckindustrie sind zahlreiche Druckverfahren mit UV-härtbaren Druckmedien wie UV-Inkjettinten und UV-Lacken bekannt. UV-härtbaren Medien, die durch UV-Strahlung gehärtet werden sollen, umfassen in der Regel einen oder mehrere Photoinitiatoren. Nach dem Aufdrucken auf den Bedruckstoff wie Papier, Karton oder Folie müssen die UV-härtbaren Medien gehärtet werden, was manchmal auch als Trocknung bezeichnet wird. Anschließend erhält man das fertige Druckerzeugnis, das nicht mehr abfärbt und den Anforderungen an eine kommerzielle Verwendung gerecht wird.

Aus dem Stand der Technik sind zweistufige Härtungsverfahren für UV-härtbare Medien prinzipiell bekannt. Dabei werden üblicherweise Quecksilberdampflampen eingesetzt, deren Verwendung jedoch aus Umweltgesichtspunkten zunehmend unerwünscht ist. In der Regel wird in zweistufigen Härtungsverfahren so vorgegangen, dass man das UV-härtbare Medium im ersten Härtungsschritt nur anhärtet, also nur teilweise härtet und somit noch nicht vollständig durchhärtet. Das Anhärten wird auch als Pinnen bezeichnet. Erst am Ende des Druckvorgangs in der Druckmaschine wird das angehärtete Druckerzeugnis dann endgehärtet, meist durch Bestrahlung mit UV-Strahlung von hoher Intensität. Prinzipiell im Stand der Technik beschrieben ist auch die Verwendung von UV-Leuchtdioden (UV-LEDs) oder Gasentladungslampen als Strahlungsquellen zum Härten von UV-härtbaren Medien in Druckmaschinen.

EP 3 718 777 A1 beschreibt eine Vorrichtung zum Härten von UV-Tinte auf einem Bedruckstoff, wobei zum Härten UV-LED-Strahlungsquellen verwendet werden, deren Abstrahlwinkel man begrenzt, um unerwünschte Mattierungseffekte auf dem Bedruckstoff zu reduzieren oder zu verhindern.

Die im Stand der Technik beschriebenen Verfahren zur Härtung von UV-härtbaren Medien in Druckmaschinen sind jedoch für manche Anwendungsfälle nicht zufriedenstellend. So ist bei hohen Druckgeschwindigkeiten und somit einem hohen Durchsatz an Bedruckstoffen eine besonders kurze Härtungszeit erforderlich, welche mit herkömmlichen Härtungsmethoden nicht oder nur technisch aufwendig erreichbar ist. Insbesondere bei Low-Migration-Inkjettinten, die hochreaktiv sind und sehr schnell aushärten, sind die Härtungsverfahren des Standes der Technik bisher apparativ sehr aufwendig. Eine zufriedenstellende Härtung von Low-Migration-Inkjettinten mittels UV-Leuchtdioden ist bisher nicht beschrieben worden.

Überraschenderweise wurde nun gefunden, dass eine besonders effektive Härtung von UV-härtbaren Medien in zweistufigen Härtungsverfahren mit Anhärten und Endhärten möglich ist, wenn man sowohl zum Anhärten als auch zum Endhärten UV-Leuchtdioden verwendet, wobei man die von den UV-Leuchtdioden abgegebene Strahlung beim Anhärten stärker fokussiert als beim Endhärten und die Bestrahlungsdauer beim Anhärten kürzer wählt als beim Endhärten. Dementsprechend wird beim Anhärten eine größere Bestrahlungsstärke und eine kürzere Bestrahlungsdauer angewendet, beim Endhärten eine geringere Bestrahlungsstärke und eine längere Bestrahlungsdauer. Diese Ergebnisse sind überraschend, weil man ausgehend von den Erfahrungen mit Quecksilberdampflampen eigentlich davon ausgehen sollte, dass die stärkere Fokussierung der UV-Strahlung und die damit verbundene höhere Bestrahlungsstärke der UV-Strahlung beim Endhärten im Gegensatz zum Anhärten angewendet werden sollte. Es wurde jedoch festgestellt, dass die Anwendung der im ersten Schritt des Anhärtens verwendeten hohen Bestrahlungsstärke bei einer längeren Einwirkzeit wie im zweiten Schritt des Endhärtens in der Regel zu einer Beschädigung des UV-härtbaren Mediums und des Bedruckstoffes führt.

Mit dem erfindungsgemäßen Verfahren ist eine rasche und vollständige Härtung des UV-härtbaren Mediums auf dem Bedruckstoff in der Druckmaschine möglich. Es können herkömmliche UV-Leuchtdioden oder Blitzlampen wie Gasentladungslampen als Strahlungsquellen verwendet werden, für die kein großer Platzbedarf in der Maschine erforderlich ist. UV-Leuchtdioden und Gasentladungslampen sind vergleichsweise kostengünstig und erzeugen wenig Abwärme, welche nicht aufwendig durch Kühlung abgeführt werden muss. Außerdem kann man den Einsatz von aus Umweltgesichtspunkten zunehmend unerwünschten Quecksilberdampflampen in der Druckmaschine vermeiden. Als Ergebnis des erfindungsgemäßen Verfahrens erhält man gehärtete Druckerzeugnisse von hoher Qualität.

Dementsprechend betrifft die vorliegende Erfindung ein Verfahren zum Härten eines UV-härtbaren Mediums in einer Druckmaschine, bei dem man in einem ersten Schritt das UV-härtbare Medium mit UV-Strahlung einer ersten Lichtquelle bestrahlt und dadurch anhärtet und in einem zweiten Schritt das angehärtete UV-härtbare Medium mit UV-Strahlung einer zweiten Lichtquelle bestrahlt und dadurch endhärtet, wobei man das UV-härtbare Medium im ersten Schritt mit UV-Strahlung einer Bestrahlungsstärke S₁ und einer Bestrahlungsdauer t₁ bestrahlt und das angehärtete UV-härtbare Medium im zweiten Schritt mit UV-Strahlung einer Bestrahlungsstärke S₂ und einer Bestrahlungsdauer t₂ bestrahlt, wobei die Bestrahlungsstärke S₁ größer ist als die Bestrahlungsstärke S₂ und die Bestrahlungsdauer t₁ kürzer ist als die Bestrahlungsdauer t₂.

Beim "Anhärten" wird dabei das reaktive UV-härtbare Medium noch nicht vollständig umgesetzt. Eine Weiterverarbeitung in der Druckmaschine ist jedoch in diesem Zustand bereits ohne Nachteile insbesondere für das Druckbild möglich. Beim abschließenden "Endhärten" wird das bereits angehärtete, immer noch reaktive UV-härtbare Medium dann im Wesentlichen vollständig durchgehärtet und damit abreagiert, so dass nach dem Ausschleusen aus der Druckmaschine und der späteren kommerziellen Verwendung keine Nachteile wie Verschmieren oder Abfärben auftreten.

Erfindungsgemäß ist die Bestrahlungsstärke S₁, die im ersten Schritt des Anhärtens auf das UV-härtbare Medium angewendet wird, geringer als die Bestrahlungsstärke S₂, die im zweiten Schritt des Endhärtens auf das angehärtete UV-härtbare Medium angewendet wird. Die Bestrahlungsstärke beschreibt die auftreffende Strahlungsleistung pro Fläche und wird in Watt pro Quadratzentimeter gemessen.

In einer bevorzugten Ausführungsform sind die erste Lichtquelle und die zweite Lichtquelle jeweils unabhängig voneinander ausgewählt unter wenigstens einer Leuchtdiode und wenigstens einer Blitzlampe, bevorzugt unter UV-Leuchtdioden und Gasentladungslampen, speziell Xenon-Gasentladungslampen. UV-Leuchtdioden oder UV-LEDs sind den Fachmann prinzipiell bekannt. Solche Leuchtdioden emittieren einen besonders hohen Anteil an UV-Strahlung und sind kommerziell erhältlich, beispielsweise von der Fa. Seoul Semiconductor Co., Ltd., Ansan, Südkorea. Blitzlampen sind dem Fachmann ebenfalls prinzipiell bekannt. Hierbei handelt es sich erfindungsgemäß bevorzugt um Gasentladungslampen, besonders bevorzugt um Xenon-Gasentladungslampen. Blitzlampen wie Xenon-Gasentladungslampen haben gegenüber UV-Leuchtdioden den Vorteil, dass über die geeignete Wahl der Elektrodenspannung, der Stromstärke und der Dauer der Entladung die erfindungsgemäßen Parameter der unterschiedlichen Bestrahlungsstärken und Bestrahlungsdauern besonders einfach eingestellt werden können.

In einer besonders bevorzugten Ausführungsform ist die erste Lichtquelle ausgewählt unter wenigstens einer Leuchtdiode, deren UV-Strahlung man mittels einer optischen Einrichtung fokussiert. In einer ganz besonders bevorzugten Ausführungsform umfasst die optische Einrichtung wenigstens eine optische Linse. Damit lässt sich die emittierte UV-Strahlung der Leuchtdiode gebündelt auf den Bedruckstoff anwenden. Unter "fokussieren" wird eine Bündelung der Lichtstrahlen verstanden, so dass die pro Flächeneinheit auf dem Bedruckstoff auftreffende Leistung, mit anderen Worten die Bestrahlungsstärke, im Gegensatz zu nicht fokussierten Lichtstrahlen erhöht wird.

In einer weiteren bevorzugten Ausführungsform führt man keine Fokussierung der UV-Strahlung im zweiten Schritt durch. Dementsprechend führt man nur im ersten Schritt der Anhärtung eine Fokussierung der UV-Strahlung der ersten Lichtquelle durch und die UV-Strahlung der zweiten Lichtquelle, bevorzugt wenigstens eine UV-Leuchtdiode oder wenigstens eine Blitzlampe, im zweiten Schritt der Endhärtung wird nicht fokussiert.

Es ist jedoch auch möglich, das UV-Licht auch im zweiten Schritt, also der Endhärtung, zu fokussieren. In dieser weiteren bevorzugten Ausführungsform fokussiert man dann die UV-Strahlung der Lichtquelle, bevorzugt wenigstens eine Leuchtdiode, im zweiten Schritt schwächer als im ersten Schritt. In dieser bevorzugten Ausführungsform ist die Bestrahlungsstärke der UV-Strahlung dann im zweiten Schritt, also der Endhärtung, trotz der Fokussierung geringer als im ersten Schritt, also der Anhärtung. In einer besonders bevorzugten Ausführungsform fokussiert man die UV-Strahlung der Lichtquelle, bevorzugt wenigstens eine Leuchtdiode, im zweiten Schritt mittels einer optischen Einrichtung, ganz besonders bevorzugt mittels einer optischen Einrichtung, die wenigstens eine optische Linse umfasst.

In einer weiteren bevorzugten Ausführungsform ist das Wellenlängenspektrum der wenigstens einen Leuchtdiode im ersten Schritt im Wesentlichen identisch mit dem Wellenlängenspektrum der wenigstens einen Leuchtdiode im zweiten Schritt. In einer besonders bevorzugten Ausführungsform der Erfindung nutzt man im ersten Schritt und im zweiten Schritt jeweils die baugleichen Leuchtdioden.

In einer weiteren besonders bevorzugten Ausführungsform sind die erste Lichtquelle und die zweite Lichtquelle jeweils ausgewählt unter wenigstens einer Blitzlampe, insbesondere unter jeweils wenigstens einer Xenon-Gasentladungslampe.

In einer speziellen Ausführungsform sind die als erste Lichtquelle ausgewählte wenigstens eine Blitzlampe und die als zweite Lichtquelle ausgewählte wenigstens eine Blitzlampe baugleich und man steuert die als erste Lichtquelle ausgewählte wenigstens eine Blitzlampe und die als zweite Lichtquelle ausgewählte wenigstens eine Blitzlampe unterschiedlich elektrisch an. Bevorzugt werden in dieser speziellen Ausführungsform als erste und zweite Lichtquelle jeweils wenigstens eine Xenon-Gasentladungslampe verwendet.

In einer weiteren bevorzugten Ausführungsform ist die erste Lichtquelle an einem anderen Ort lokalisiert als die zweite Lichtquelle. In dieser Ausführungsform werden also zwei separate Lichtquellen verwendet. Prinzipiell möglich ist auch, dass nur eine Lichtquelle verwendet wird und durch Umlenkungen oder Weiterleitungen durch Spiegel oder Lichtleiter sowie lichtabschirmende Maßnahmen die Bestrahlung an den gewünschten Orten auf dem Bedruckstoff verwirklicht wird.

In einer weiteren bevorzugten Ausführungsform ist das UV-härtbare Medium ausgewählt unter UV-härtbaren Inkjettinten und UV-härtbaren Lacken. Solche UV-härtbare Medien sind dem Fachmann prinzipiell bekannt und umfassen in der Regel einen oder mehrere Photoinitiatoren, welche durch Bestrahlung mit UV-Licht in einen reaktiven Zustand überführt werden, welcher die Härtungsreaktion, meist über einen radikalischen Reaktionsmechanismus, einleitet. Dementsprechend umfasst das UV-härtbare Medium in einer weiteren bevorzugten Ausführungsform einen oder mehrere Photoinitiatoren.

Als UV-härtbare Inkjettinten können prinzipiell alle in Inkjetdruckmaschinen verdruckbaren UV-Inkjettinten zum Einsatz kommen, auch die Auswahl an UV-härtbaren Lacken ist grundsätzlich nicht eingeschränkt und umfasst prinzipiell alle in Inkjetdruckmaschinen verdruckbaren UV-Lacke.

In einer weiteren bevorzugten Ausführungsform ist die Druckmaschine, in der das erfindungsgemäße Verfahren ausgeführt wird, eine Inkjetdruckmaschine, welche in der Regel wenigstens einen Inkjetdruckkopf und eine oder mehrere Härtungsvorrichtungen umfasst.

In einer weiteren bevorzugten Ausführungsform befindet sich das UV-härtbare Medium auf einem Bedruckstoff, der ausgewählt ist unter Papier, Karton und Folie. Üblicherweise wurde das UV-härtbare Medium auf einen der genannten Bedruckstoffe aufgedruckt, beispielsweise mittels eines oder mehrerer Inkjetdruckköpfe. Es ist jedoch auch möglich, dass das UV-härtbare Medium durch andere Verfahren auf den Bedruckstoff aufgebracht wurde, beispielsweise durch Sprühen mittels einer Düse, was besonders bei UV-Lacken bevorzugt ist.

Das erfindungsgemäße Verfahren braucht in der Regel nicht in der Gegenwart eines Inertgases wie Stickstoff oder Edelgas durchgeführt zu werden, wenngleich dieses möglich ist. Wird in Gegenwart eines Inertgases gehärtet, so wird bevorzugt nur der zweite Schritt der Endhärtung in Gegenwart des Inertgases durchgeführt.

Figur 1 zeigt schematisch das erfindungsgemäße Verfahren anhand eines bevorzugten Beispiels. In einer Inkjetdruckmaschine (1) wird die auf einen Bedruckstoff (2), beispielsweise Papier, aufgedruckte UV-Inkjettinte mittels einer UV-Leuchtdiode (3) angehärtet. Anschließend wird das bedruckte Papier mit der angehärteten UV-Inkjettinte weiter durch die Inkjetdruckmaschine (1) gefördert, dabei gegebenenfalls mit anderen Farben bedruckt und abschließend zur UV-Leuchtdiode (4) zum Endhärten gefördert. Nach dem Endhärten wird das fertige Druckerzeugnis aus der Inkjetdruckmaschine (1) ausgeschleust.

### Bezugszeichenliste

- 1: Inkj etdruckmaschine
- 2: Papier
- 3: UV-Leuchtdiode zum Anhärten
- 4: UV-Leuchtdiode zum Endhärten

## Patentansprüche

1. Verfahren zum Härten eines UV-härtbaren Mediums in einer Druckmaschine, bei dem man in einem ersten Schritt das UV-härtbare Medium mit UV-Strahlung einer ersten Lichtquelle bestrahlt und dadurch anhärtet und in einem zweiten Schritt das angehärtete UV-härtbare Medium mit UV-Strahlung einer zweiten Lichtquelle bestrahlt und dadurch endhärtet, wobei man das UV-härtbare Medium im ersten Schritt mit UV-Strahlung einer Bestrahlungsstärke S₁ und einer Bestrahlungsdauer t₁ bestrahlt und das angehärtete UV-härtbare Medium im zweiten Schritt mit UV-Strahlung einer Bestrahlungsstärke S₂ und einer Bestrahlungsdauer t₂ bestrahlt,
**dadurch gekennzeichnet,**
**dass** die Bestrahlungsstärke S₁ größer ist als die Bestrahlungsstärke S₂ und die Bestrahlungsdauer t₁ kürzer ist als die Bestrahlungsdauer t₂.

2. Verfahren nach Anspruch 1, wobei die Bestrahlungsstärken S₁ und S₂ in Watt pro Quadratzentimeter beschrieben werden.

3. Verfahren nach einem der vorhergehenden Ansprüche, wobei die erste Lichtquelle und die zweite Lichtquelle jeweils unabhängig voneinander ausgewählt sind unter wenigstens einer Leuchtdiode und wenigstens einer Blitzlampe.

4. Verfahren nach Anspruch 3, wobei die erste Lichtquelle und die zweite Lichtquelle jeweils unabhängig voneinander ausgewählt sind unter UV-Leuchtdioden und Xenon-Gasentladungslampen.

5. Verfahren nach einem der vorhergehenden Ansprüche, wobei die erste Lichtquelle ausgewählt ist unter wenigstens einer Leuchtdiode, deren UV-Strahlung man mittels einer optischen Einrichtung fokussiert.

6. Verfahren nach Anspruch 5, wobei die optische Einrichtung wenigstens eine optische Linse umfasst.

7. Verfahren nach Anspruch 3 oder 4, wobei die erste Lichtquelle und die zweite Lichtquelle jeweils ausgewählt sind unter wenigstens einer Blitzlampe.

8. Verfahren nach Anspruch 7, wobei die als erste Lichtquelle ausgewählte wenigstens eine Blitzlampe und die als zweite Lichtquelle ausgewählte wenigstens eine Blitzlampe baugleich sind und man die als erste Lichtquelle ausgewählte wenigstens eine Blitzlampe und die als zweite Lichtquelle ausgewählte wenigstens eine Blitzlampe unterschiedlich elektrisch ansteuert.

9. Verfahren nach einem der vorhergehenden Ansprüche, wobei die erste Lichtquelle an einem anderen Ort lokalisiert ist als die zweite Lichtquelle.

10. Verfahren nach einem der vorhergehenden Ansprüche, wobei das UV-härtbare Medium ausgewählt ist unter UV-härtbaren Inkjettinten und UV-härtbaren Lacken.

11. Verfahren nach Anspruch 10, wobei das UV-härtbare Medium einen oder mehrere Photoinitiatoren umfasst.

12. Verfahren nach einem der vorhergehenden Ansprüche, wobei die Druckmaschine eine Inkjetdruckmaschine ist.

13. Verfahren nach einem der vorhergehenden Ansprüche, wobei sich das UV-härtbare Medium auf einem Bedruckstoff befindet.

14. Verfahren nach Anspruch 13, wobei der Bedruckstoff ausgewählt ist unter Papier, Karton und Folie.
